# EUROPÄISCHE PATENTANMELDUNG

(11) **EP 1 674 590 A1**
(43) Veröffentlichungstag der Anmeldung: **28.06.2006**
(21) Anmeldenummer: 05027513.0
(22) Anmeldetag: 15.12.2005
(51) Int. Cl.: C23C 4/12

(54) **Verwendung einer Gasmischung und Verfahren zum Lichtbogenspritzen**

(30) Priorität: 21.12.2004 DE 102004061569
(71) Anmelder: Linde Aktiengesellschaft, 65189 Wiesbaden (DE)
(72) Erfinder: Ammann, Thomas, 81379 München (DE); Heinrich, Peter, 82110 Germering (DE); Krömmer, Werner, 84034 Landshut (DE)

(57) **Zusammenfassung**

Beim Lichtbogenspritzen wird ein Spritzmaterial in einem Lichtbogen aufgeschmolzen und in einem Trägergas zu Spritzpartikeln zerstäubt. Die Spritzpartikel werden mit dem Trägergas zum Werkstück befördert, wo sie die Beschichtung ausbilden. Erfindungsgemäß wird ein wasserstoffhaltiges Trägergas verwendet. Der Wasserstoff ist in der Gasmischung enthalten oder er wird dem Trägergas als weitere Komponente zugegeben. Vorteilhafterweise handelt es sich um 1 bis 30 Vol.-%, vorzugsweise um 2 bis 20 Vol.-% Wasserstoff.

## Beschreibung

Die Erfindung betrifft die Verwendung einer Gasmischung als Trägergas zum Lichtbogenspritzen. Ferner betrifft die Erfindung ein Verfahren zum Lichtbogenspritzen, wobei ein Spritzmaterial in einem Lichtbogen aufgeschmolzen und in einem Trägergas zu Spritzpartikeln zerstäubt wird und die Spritzpartikel mit dem Trägergas zum Werkstück befördert werden, wo von den Spritzpartikeln die Beschichtung ausgebildet wird.

Das Lichtbogenspritzen gehört zu den thermischen Spritzverfahren. Bei allen Verfahren des thermischen Spritzens werden Spritzpartikel mit Hilfe eines Trägergases auf ein Werkstück gelenkt. Auf dem Werkstück bilden die Spritzpartikel die Beschichtung aus. Die Spritzpartikel haften auf der Werkstückoberfläche und aneinander aufgrund der kinetischen Energie und der Wärme, die sie beim Auftreffen auf das Werkstück aufweisen. Beim Lichtbogenspritzen, ein zum thermischen Spritzen zählendes Verfahren, werden zwei Drähte in einem Lichtbogen aufgeschmolzen und mit Hilfe eines Trägergases zu Spritzpartikel zerstäubt und anschließend zum Werkstück befördert. Der elektrische Lichtbogen brennt dabei zwischen den beiden Drähten. Als Drähte kommen deshalb nur elektrisch leitende Materialien in Frage. Die beiden Drähte können dabei aus den gleichen oder aus verschiedenen Materialien sein. Anstelle von Drähten können auch zwei metallische Röhrchen verwendet werden. Der Lichtbogen wird normalerweise zwischen den beiden Drahtenden, die in der Spritzpistole aufeinander zugeführt werden, durch das Anlegen einer Spannung mit einer Kontaktzündung erzeugt. Das Lichtbogenspritzen wird vor allem eingesetzt, um Beschichtungen zu erzeugen, die als Verschleiß- oder Korrosionsschutz dienen.

In den vergangenen Jahren nun wurde das Verfahren des Lichtbogenspritzens entscheidend verbessert. Es wurde die Handhabung deutlich vereinfacht und auch die Qualität der Beschichtungen konnte merklich gesteigert werden. Ferner konnte die Abschmelzleistung des Spritzmaterials erhöht werden, so dass nun deutlich höhere Auftragsraten für die Beschichtung möglich sind. Entscheidend für den Fortschritt beim Lichtbogenschweißen waren dabei die Verbesserungen, die zu einem gleichmäßigen Drahtvorschub, einem konstant brennenden Lichtbogen und einer hohen Zündgeschwindigkeit führten.

Von Nachteil beim Lichtbogenspritzen ist jedoch der Einfluss des Sauerstoffs auf das Spritzmaterial. Aufgrund der hohen Temperaturen, die in der Nähe des Lichtbogens herrschen, wirkt der Sauerstoff stark oxidierend. Sauerstoff gelangt beim Lichtbogenspritzen an das Spritzmaterial entweder durch das Trägergas, für welches ja oftmals Druckluft verwendet wird, oder durch die mit dem Trägergas verwirbelnde Umgebungsluft. Je nach vorhandener Energie verbrennen die abgeschmolzenen und zerstäubten Spritzpartikel dabei vollständig oder die Metallteilchen oxidieren zu Metalloxiden auf. Die vollständig verbrannten Spritzpartikel stehen für die Beschichtung nicht mehr zur Verfügung, man spricht vom Abbrand. Der Abbrand verringert folglich den Wirkungsgrad für die Aufbringung des Spritzmaterials auf das Werkstück. Der Wirkungsgrad ist definiert als das Verhältnis zwischen dem die Beschichtung ausbildenden Spritzmaterial zu dem insgesamt abgeschmolzenen Spritzmaterial. Die Metalloxide hingegen gelangen zusammen mit den metallischen Spritzpartikeln zum Werkstück und werden dort Bestandteil der Beschichtung. Bei Beschichtungen für den Korrosionsschutz führen diese Metalloxide jedoch zu einer Verschlechterung der Schichtqualität. Um dem gegenzusteuern wird Stickstoff als Trägergas verwendet. Stickstoff vermindert die Oxidation der Spritzpartikel. Jedoch wird die Oxidation durch die Verwendung von Stickstoff nur unzureichend unterdrückt, und die Beschichtungen erfüllen dann oft nicht die bezüglich der Qualität gestellten Anforderungen.

Der Erfindung liegt die Aufgabe zugrunde, ein Verfahren anzugeben, die einen hohen Wirkungsgrad für die Aufbringung des Spritzmaterials ermöglicht und welches zu qualitativ hochwertigen Beschichtungen führt.

Die Aufgabe wird erfindungsgemäß dadurch gelöst, dass eine Gasmischung als Trägergas zum Lichtbogenspritzen verwendet wird, die Wasserstoff enthält. Durch den Wasserstoff im Trägergas wird die Temperatur im Lichtbogen erhöht, wodurch mehr Spritzmaterial im Lichtbogen aufgeschmolzen und vom Trägergas zerstäubt und befördert wird. Höhere Abschmelzleistungen ermöglichen höhere Auftragsraten und damit eine schnellere Schichterzeugung. Dies führt zu einer höheren Wirtschaftlichkeit des Lichtbogenspritzens, die sich insbesonders beim Beschichten von großen Flächen und beim Spritzen von dicken Schichten vorteilhaft auswirkt. Ferner wird mit dem erfindungsgemäßen Verfahren nicht nur die Abschmelzleistung erhöht, sondern auch der Wirkungsgrad für die Auftragung der Beschichtung steigt an, d.h. der Anteil an abgeschmolzenem Spritzmaterial, welcher die Beschichtung ausbildet, steigt bezüglich des insgesamt abgeschmolzenen Spritzmaterials an. Dies ist auf eine Verringerung des Abbrands zurückzuführen. Es hat sich gezeigt, dass durch die erfindungsgemäße Zugabe von Wasserstoff in das Trägergas sowohl der aus der Umgebung eingewirbelte Sauerstoff als auch der im Trägergas vorhandene Sauerstoff (falls ein sauerstoffhaltiges Trägergas, wie beispielsweise Luft, verwendet wird) durch den Wasserstoff gebunden wird. Dadurch wird der Anteil an zerstäubtem Spritzmaterial, das vollständig verbrennt, deutlich herabgesetzt. Die Verringerung des Abbrands hat ferner den Vorteil, dass die Belastung durch Abgase und Staub sinkt. Durch die Bindung des Sauerstoffs an den Wasserstoff wird weiterhin auch die Bildung der für die Spritzschicht schädlichen Metalloxide unterdrückt und zum Werkstück gelangt die gewünschte metallische Form der Spritzpartikel. Somit entstehen mit dem erfindungsgemäßen Verfahren qualitativ hochwertige Beschichtungen. Die Vorteile der Erfindung zeigen sich bei allen Spritzmaterialien, die beim Lichtbogenspritzen eingesetzt werden, also bei allen metallischen Werkstoffen, wie beispielsweise unlegierten oder legierten Stählen, Nickelbasiswerkstoffen und Nichteisenmetallen.

Vorteilhafterweise enthält die Gasmischung 1 bis 30 Vol.-%, vorzugsweise 2 bis 20 Vol.-% Wasserstoff. Eine Zugabe von mindestens 1 Vol.-%, vorzugsweise von mindestens 2 Vol.-% ist normalerweise notwendig, damit sich die Vorteile der Erfindung zeigen. In der Regel wird ein Wasserstoffanteil von weniger oder gleich 30 Vol.-%, vorzugsweise von weniger oder gleich 20 Vol.-% gewählt, da mit steigendem Wasserstoffanteil die Gefahr einer Explosion steigt. Der optimale Wasserstoffanteil der Trägergasmischung hängt von der konkret vorliegenden Spritzaufgabe ab und kann durch einfaches Ausprobieren festgelegt werden.

In einer besonders vorteilhaften Ausgestaltung enthält die Gasmischung 2 bis 10 Vol.-%, vorzugsweise 3 bis 7 Vol.-% Wasserstoff. Wasserstoffanteile in dieser Größenordnung eignen sich insbesonders, wenn als Spritzmaterial Nichteisenmetalle verwendet werden. In einer anderen besonders vorteilhaften Ausgestaltung enthält die Gasmischung 10 bis 20 Vol.-%, vorzugsweise 10 bis 18 Vol.-% Wasserstoff. Gasmischungen mit diesen Wasserstoffanteilen sind insbesonders bei der Verwendung von hochlegierten Stählen als Spritzmaterial von Vorteil.

Mit Vorteil enthält die Gasmischung Stickstoff. Da Stickstoff ein reaktionsträges Gas ist, wird bei einer Verwendung von Stickstoff als Trägergas der Abbrand verringert und die Bildung von Metalloxiden beziehungsweise von anderen Metallverbindungen unterbunden. Der Sauerstoff aus der Umgebungsluft, die beim Spritzprozess durch Verwirbelung in die Mischung aus Spritzpartikel und Trägergas eingetragen wird, wird von dem Wasserstoff gebunden. Deshalb eignen sich inbesonders die binären Mischungen aus Wasserstoff und Stickstoff für die Erfindung.

Vorteilhafterweise enthält die Gasmischung Argon. Da es sich bei Argon um ein inertes Gas handelt, sind auch die Wasserstoff-Argon-Mischungen für die Erfindung geeignet. Von Vorteil sind v.a. auch die tenären Mischungen aus Wasserstoff, Stickstoff und Argon.

Die Aufgabe wird ferner durch ein Verfahren zum Lichtbogenspritzen gelöst, welches dadurch gekennzeichnet ist, dass im Trägergas Wasserstoff enthalten ist oder dem Trägergas Wasserstoff als weitere Komponente zugegeben wird. Dieses erfindungsgemäße Verfahren zeigt alle vorgenannten Vorteile. Die Wasserstoffvolumenanteile werden in den vorangehenden Abschnitten näher angegeben. In Ausführung der Erfindung ist es möglich, ein wasserstoffhaltiges Trägergas zu verwenden oder den Wasserstoff dem übrigen Trägergas zuzugeben. Wasserstoffhaltige Gasmischungen können von Gaselieferanten bezogen werden. Bei der Herstellung vor Ort kann das Trägergas nach der Wasserstoffzugabe in einem Puffer zwischengespeichert werden oder der Wasserstoff kann getrennt von den anderen Trägergaskomponenten in die Spritzpistole geführt werden, wo die Vermischung stattfindet.

In einer vorteilhaften Ausgestaltung der Erfindung wird eine Gasmischung aus Wasserstoff und Stickstoff verwendet. Bei einer Trägergasmischung aus diesen beiden Komponenten wird von dem Wasserstoff beim Spritzprozess aus der Umgebung eingewirbelter Sauerstoff gebunden. Die Vorteile der Erfindung zeigen sich deshalb bei der Wasserstoff-Stickstoff-Mischung in besonders ausgeprägter Weise.

In einer anderen vorteilhaften Ausgestaltung wird Wasserstoff zu Luft gemischt. Durch die Zugabe von Wasserstoff zu Luft werden die Eigenschaften des Trägergases Wasserstoff und Luft im Vergleich zur Verwendung von reiner Luft deutlich verbessert, da der Wasserstoff zumindest einen Teil des Sauerstoffes bindet und sich so die Vorteile zumindest teilweise einstellen.

Mit Vorteil wird eine Abschmelzleistung von mindestens 10 kg/h verwendet. Möglich sind dabei Abschmelzleistungen von 20 kg/h und mehr. Mit steigender Abschmelzleistung vergrößern sich die Probleme des Abbrands und der Oxidbildung. Mit dem erfindungsgemäßen Verfahren werden jedoch diese Probleme auch bei hohen Abschmelzleistungen gelöst.

Im Folgenden wird die Erfindung anhand von Beispielen, die vorteilhafte Trägergasmischungen für verschiedene Spritzmaterialien nennen, näher erläutert: Bei einer Vervvendung einer Ni-Al-Cr-Legierung als Spritzmaterial, wird eine Trägergasmischung aus Stickstoff und 2 bis 20 Vol.-% Wasserstoff eingesetzt. Wird zum Beschichten als Spritzmaterial eine Fe-Cr-Legierung eingesetzt, wird eine Trägergasmischung aus Stickstoff und 10 bis18 Vol.-% Wasserstoff verwendet. Bei Verwendung von Al oder Zn oder AIZn-Legierung als Spritzmaterial wird eine Trägergasmischung aus Stickstoff und 2 bis 20 Vol.-% Wasserstoff eingesetzt. Ferner wird zum Beschichten als Spritzmaterial eine MCrAIY-Legierung und als Trägergasmischung eine Mischung aus Stickstoff und 10 bis 18 Vol.-% Wasserstoff verwendet.

## Patentansprüche

1. Verwendung einer Gasmischung als Trägergas zum Lichtbogenspritzen, **dadurch gekennzeichnet, dass** die Gasmischung Wasserstoff enthält.

2. Verwendung einer Gasmischung nach Anspruch 1, **dadurch gekennzeichnet, dass** die Gasmischung 1 bis 30 Vol.-%, vorzugsweise 2 bis 20 Vol.-% Wasserstoff enthält.

3. Verwendung einer Gasmischung nach Anspruch 1 oder 2, **dadurch gekennzeichnet, dass** die Gasmischung 2 bis 10 Vol.-%, vorzugsweise 3 bis 7 Vol.-% Wasserstoff enthält.

4. Verwendung einer Gasmischung nach Anspruch 1 oder 2, **dadurch gekennzeichnet, dass** die Gasmischung 10 bis 20 Vol.-%, vorzugsweise 10 bis 18 Vol.-% Wasserstoff enthält.

5. Verwendung einer Gasmischung nach einem der Ansprüche 1 bis 4, **dadurch gekennzeichnet, dass** die Gasmischung Stickstoff enthält.

6. Verwendung einer Gasmischung nach einem der Ansprüche 1 bis 5, **dadurch gekennzeichnet, dass** die Gasmischung Argon enthält.

7. Verfahren zum Lichtbogenspritzen, wobei ein Spritzmaterial in einem Lichtbogen aufgeschmolzen und in einem Trägergas zu Spritzpartikel zerstäubt wird und die Spritzpartikel mit dem Trägergas zum Werkstück befördert werden, wo von den Spritzpartikeln die Beschichtung ausgebildet wird, **dadurch gekennzeichnet, dass** im Trägergas Wasserstoff enthalten ist oder dem Trägergas Wasserstoff als weitere Komponente zugegeben wird.

8. Verfahren nach Anspruch 7, **dadurch gekennzeichnet, dass** eine Gasmischung aus Wasserstoff und Stickstoff verwendet wird.

9. Verfahren nach Anspruch 7 oder 8, **dadurch gekennzeichnet, dass** Wasserstoff zu Luft gemischt wird.

10. Verfahren nach einem der Ansprüche 7 bis 9, **dadurch gekennzeichnet, dass** eine Abschmelzleistung von mindestens 10 kg/h verwendet wird.
